# FASCICULE DE BREVET EUROPEEN

(11) **EP 0 506 807 B1**
(45) Date de publication et mention de la délivrance du brevet: **20.05.1998**
(21) Numéro de dépôt: 91901826.7
(22) Date de dépôt: 21.12.1990
(51) Int. Cl.: D21H 27/10, D21H 17/07, D21H 17/60, D21H 17/30

(54) **FEUILLE SOUPLE, RESISTANT A LA DECHIRURE ET L'ECLATEMENT, PEU ABSORBANTE AUX LIQUIDES ET A POROSITE CONTROLEE**
FLEXIBLES, REISS- UND BERSTBESTÄNDIGES BLATT MIT GERINGEM FLÜSSIGKEITSABSORPTIONSVERMÖGEN UND KONTROLLIERTER POROSITÄT
FLEXIBLE, TEAR-RESISTANT AND BURST-RESISTANT SHEET, WITH REDUCED LIQUID ABSORBANCY AND CONTROLLED POROSITY

(30) Priorité: 22.12.1989 FR 8917147
(43) Date de publication de la demande: 07.10.1992
(73) Titulaire: ARJO WIGGINS S.A., 92130 Issy-les-Moulineaux (FR)
(72) Inventeur: ESCABASSE, Jean-Yves, F-38190 Crolles (FR)
(74) Mandataire: Giraud, Françoise
(86) Numéro de dépôt international: FR9000940
(87) Numéro de publication internationale: WO9110011

(56) Documents cités:
- GB-A- 908 866
- US-A- 2 268 674
- US-A- 4 025 354

## Description

La présente invention concerne une feuille souple utilisable notamment pour des emballages stérilisables.

On connait déjà des feuilles souples qui sont utilisées pour former des emballages par exemple pour des matériels chirurgicaux, sondes, scalpels, pinces, et tous matériels utilisables par des médecins et/ou chirurgiens.

Ces feuilles souples doivent présenter simultanément et obligatoirement plusieurs propriétés.

Une première propriété est que la feuille doit être souple pour pouvoir former des sachets dans lesquels on introduit des objets de formes et tailles variées.

Une deuxième propriété est que la feuille doit être résistante à la déchirure ainsi qu'à l'éclatement. En effet, elle est destinée à contenir des objets qui peuvent être lourds et contondants ou pointus. De plus elle est destinée sous la forme de sachet, lors de la stérilisation par des gaz par exemple oxyde d'éthylène, à être soumise à une pression lors de l'injection des gaz et une forte dépression postérieure lors de l'évacuation des gaz, qui doit être complète.

Une troisième propriété est que la feuille doit être peu absorbante notamment vis-à-vis de l'eau, de façon que l'eau ou autres produits liquides ne pénètrent pas à travers le sachet formé par la feuille, de l'extérieur vers l'intérieur, en venant souiller l'objet emballé, dans le sachet.

Une quatrième propriété est que la feuille doit être perméable aux gaz. En effet, lorsqu'on a introduit l'objet dans le sachet, puis que l'on a scellé celui-ci, on soumet l'ensemble à l'action de gaz stérilisants et/ou de rayons ioniques stérilisants. Cependant la permabilité doit être suffisamment faible pour que les bactéries ou autres micro-organismes ne pénètrent pas à l'intérieur du sachet.

On connaît déjà des feuilles utilisables notamment pour former des emballages de matériels chirurgicaux, qui sont constitués de papiers obtenus par voie humide par égouttage d'une suspension aqueuse de fibres de cellulose sur une grille (procédé Foudrinier) puis séchage de la feuille.

De telles feuilles de papier sont vendues à des fabricants de sachets ou d'emballages stérilisables qui forment le sachet en disposant une couche de laque qui assure la liaison entre les bords de la feuille et un film transparent.

D'autres transformateurs appliquent une laque thermoscellable, en milieu aqueux ou solvant, de manière à préserver une certaine perméabilité aux gaz du papier. Les sacs ou pochettes sont ensuite réalisés par thermoscellage avec des films plastiques.

Un inconvénient de ces papiers est qu'ils sont en général peu souples et moyennement résistants à la déchirure et l'éclatement.

Ces papiers sont peu absorbants de l'eau ou autres liquides du fait qu'on introduit lors de leur fabrication, soit dans la suspension aqueuse, soit par traitement en surface, un agent de collage, par exemple neutre, du genre cétène dimère qui diminue l'absorption de l'eau par la feuille.

Dans la technique antérieure, on a donc essayé d'améliorer la résistance physique de la feuille et plus particulièrement sa résistance à la déchirure et à l'éclatement. A cet effet, on a pensé à augmenter la liaison entre les fibres cellulosiques. On a pour cela introduit un liant du type alcool polyvinylique par couchage de la feuille avec une composition contenant cet alcool polyvinylique. Mais un inconvénient de ce papier pour stérilisation résistant mécaniquement est que l'introduction du liant donne un aspect peu esthétique à l'emballage final du fait de l'existence de plis car l'emballage n'épouse alors pas convenablement la forme des objets emballés. Le manque de souplesse de la feuille de papier peut conduire à l'ouverture des scellages lors de la manipulation des emballages finis.

On connaît aussi des feuilles de papier qui sont rendues plus résistantes à la déchirure et à l'éclatement par introduction en masse et/ou en surface de latex de polymères, par exemple acryliques. Ces feuilles sont fabriquées et vendues par la société KIMBERLY CLARK. Ces feuilles sont souples et ont un toucher plastique. Cependant, leur fabrication est difficile et coûteuse et donne un papier non homogène dans ses caractéristiques. De plus, ce papier est relativement permanent et beaucoup moins biodégradable qu'un papier habituel. Ces papiers sont peu barrière à l'eau, car peu collés.

On connaît également des feuilles de papier qui sont traitées en presse encolleuse par du sorbitol pour les rendre souples. Le problème posé par ces feuilles est que la résistance à la déchirure et à l'éclatement est relativement faible et que l'obtention du collage est difficile.

On a par ailleurs fabriqué des feuilles du type non tissé à sec, c'est-à-dire que l'on fabrique un matelas de fibres synthétiques, par exemple de polyéthylène, que l'on lie ensemble, à chaud. Ces feuilles sont fabriquées par la société DU PONT DE NEMOURS et vendues sous le nom de TYVEK ^{R}. Ces feuilles sont résistantes à la déchirure et à l'éclatement. De plus, elles sont souples. Cependant, un inconvénient majeur de ces feuilles est que leur épair est très hétérogène, c'est-à-dire que la répartition des fibres par unité de surface est irrégulière, ce qui signifie que la porosité de la feuille n'est pas uniforme. Ainsi, à certains endroits, la feuille comportera des pores de diamètre trop important, ce qui aura pour effet que les micro-organismes pourront pénétrer à l'intérieur de l'emballage réalisé à l'aide de cette feuille. Au contraire, à certains endroits, la feuille comportera des pores de diamètre trop faible, ce qui gênera la pénétration des molécules de gaz stérilisant. De plus, ces feuilles sont absolument permanentes, c'est-à-dire non biodégradables.

L'invention est remarquable du fait que, selon l'homme du métier, il est difficile de réunir simultanément les qualités requises. En effet, les produits qui améliorent les caractérisques mécaniques augmentent la rigidité, donc diminuent la souplesse.

Pour améliorer la souplesse, l'homme du métier pense à ajouter des assouplissants. Or, il existe deux types d'assouplissants : les produits qui réduisent les liaisons entre les fibres et les agents de maintien d'humidité (cf Pulp and Paper, Volume III, 1981, pages 1763-1764-3e édition, édité par J.P. CASEY).

Les premiers assouplissants cités détruisent les liaisons interfibres, donc ils diminuent les caractéristiques mécaniques. Les seconds cités n'ont pas cet inconvénient mais ils s'opposent à l'action des agents de collage qui donnent les propriétés barrière à la feuille.

La demanderesse a surmonté cet a priori et a trouvé de manière surprenante qu'il était possible de fabriquer une feuille présentant les propriétés mentionnées ci-dessus, en fabriquant une feuille fibreuse contenant :
- au moins des fibres cellulosiques,
- éventuellement des fibres synthétiques,
- éventuellement un agent de résistance à l'état humide,
- au moins un liant,
- au moins un agent de maintien de l'humidité en une quantité inférieure à 20% environ en poids sec de la feuille,
- au moins un agent de collage.

A cet effet, l'invention concerne une feuille souple, résistant à la déchirure et à l'éclatement, très peu absorbante à l'eau ou autre liquide, à porosité contrôlée, imprimable, comportant un support à base de fibres cellulosiques dont au moins l'une des faces est imprégnée d'une composition comprenant au moins un liant, caractérisée par le fait que la composition contient au moins un agent de maintien de l'humidité et au moins un agent de collage, telle que le collage COBB₆₀ mesuré selon la norme ISO535, est inférieur à 20 g/m², que la rigidité TABER, mesurée selon la norme ISO 2493 est inférieure à 2.5 et que la quantité d'agent de maintien de l'humidité est inférieure à 20 % environ en poids sec de la feuille.

La feuille contient de préférence au moins 1% d'agent de maintien d'humidité.

L'agent de maintien de l'humidité est de préférence choisi dans le groupe formé par l'urée, un sel de nitrate ou leurs mélanges. Comme mélange urée-nitrate, on peut utiliser de préférence le mélange dans un rapport urée/nitrate de sodium égal à 2:1.

L'agent de collage est choisi dans le groupe formé par les dispersions de cire ou de paraffine, les dimères d'alkylcétène, les anhydrides alkylènes succiniques, les anhydrides stéariques et leurs mélanges.

Le liant est choisi dans le groupe formé par l'alcool polyvinylique, l'amidon natif ou ses dérivés, les éthers ou esters de cellulose, les alginates, les guaranates ou leurs mélanges.

La composition d'imprégnation est de préférence réalisée en milieu aqueux.

La composition contient de préférence :
- jusqu'à 5% en poids sec d'un liant
- jusqu'à 5% en poids sec d'une dispersion aqueuse de paraffine
- jusqu'à 20% en poids sec d'urée ou d'un mélange urée-nitrate de sodium par rapport au poids de la feuille sèche.

Le support fibreux est de préférence un support formé majoritairement de fibres de cellulose. Ce support est de préférence non collé en masse ; il peut contenir au moins un agent de résistance humide. La feuille est fabriquée par un procédé papetier. Le support peut être imprégné de la composition selon l'invention, à l'aide d'une presse encoleuse. Tout autre moyen d'imprégnation ou de couchage utilisé habituellement en papeterie peut convenir.

L'invention permet de fournir des feuilles utilisables, notamment pour des emballages stérilisables ayant simultanément les propriétés suivantes :
. une souplesse suffisante pour pouvoir former des emballages.
. une résistance à la déchirure et à l'éclatement suffisante pour résister à des objets lourds et contondants.
. un absorption faible à l'eau.
. une porosité contrôlée, c'est-à-dire des diamètres de pores réguliers et suffisamment grands pour permettre le passage de molécules gazeuses mais suffisamment petits pour empêcher le passage de micro-organismes.

L'invention permet de fournir des feuilles imprimables, de préférence par impression héliographique, offset ou flexographique.

En effet, pour des emballages stérilisables, ceux-ci comportent toujours une référence qui peut être obtenue à l'aide d'encres réagissant lors de la stérilisation.

L'invention permet de fournir des feuilles dont les caractérisques physiques sont homogènes, c'est-à-dire sensiblement les mêmes dans le sens travers que dans le sens marche.

L'invention permet de fournir des feuilles qui sont le plus facilement biodégradables après utilisation et dont le coût de fabrication est compétitif.

L'invention est remarquable du fait que l'on obtient une feuille ayant un COBB inférieur à 20 g/m2 et pouvant atteindre 12 g/m2, et ayant une rigidité TABER inférieure à 2,5 et ayant un indice de déchirure supérieur à 80 cNm2/g.

La feuille obtenue selon l'invention peut être thermoscellée avec des films plastiques. Elle est apte à recevoir un laquage en milieu aqueux ou en milieu solvant.

Elle est également pelable.

Elle est conforme aux normes sur les emballages stérilisables (DIN 58953, BS 6256) et sur les emballages destinés à entrer en contact avec les aliments (FDA, BGA).

### EXEMPLES

On réalise les exemples suivants sur une machine à papier de laboratoire. On imprègne, à l'aide d'une presse encolleuse, un support à base de fibres de cellulose, non collé en masse. Les compositions pour le bain d'imprégnation sont réalisées en milieu aqueux.

Les caractéristiques des feuilles obtenues sont données dans le tableau 1.

L'indice de déchirure est mesuré selon la norme ISO 1974.

L'indice d'éclatement sec est mesuré selon la mesure ISO 2758.

L'indice d'éclatement humide est mesuré selon la norme ISO 3686 (après immersion dans l'eau pendant dix minutes).
(après immersion dans l'eau pendant dix minutes).
Le REH éclatement (résistance à l'état humide) est le rapport des indices d'éclatement humide et d'éclatement sec, multiplié par 100.

La rigidité TABER est mesurée selon la norme ISO 2493.

La porosité BENDTSEN est mesurée selon la norme ISO 5636/3.

La reprise sèche exprime la quantité de sauce en poids sec absorbée par la feuille par mètre carré.

Le COBB C₆₀ est mesuré selon la norme ISO 535 (eau, 1 minute, à 23°C).

**TABLEAU 1**

| EXEMPLE | 1 | 2 | 3 | 4 |
|---|---|---|---|---|
| Bain d'imprégnation : | | | | |
| . liant : alcool polyvinylique (% en poids sec/bain) | 1 | 1 | 1 | 1 |
| | | | | |
| . agent de collage : dispersion aqueuse de paraffine (% en poids sec/bain) | 2 | 2 | 2 | 2 |
| | | | | |
| . agent de maintien d'humidité : (% en poids sec/bain) | | | | |
| - urée | 20 | 20 | 14 | 14 |
| - nitrate de sodium | | | 6 | 6 |
| Reprise sèche (g/m2) | 13 | 5 | 14 | 7 |
| Grammage | 103 | 107 | 105 | 109 |
| Epaisseur | 133 | 133 | 146 | 135 |
| COBB C₆₀ | 12,5 | 12 | 14 | 13 |
| Indice de déchirure | 88 | 99 | 84 | 93 |
| Indice d'éclatement sec | 43,5 | 50 | 46 | 51,5 |
| Indice d'éclatement humide | 15,5 | 21 | 19,5 | 23 |
| REH éclatement | 36 | 42 | 42 | 45 |
| Rigidité TABER | 1,61 | 2,49 | 1,21 | 2,25 |
| Porosité BENDTSEN | 300 | 330 | 350 | 310 |

Les feuilles obtenues sont stérilisables. Elles sont scellables et pelables.

On a stérilisé les feuilles obtenues selon les exemples 1 à 4, à la vapeur d'eau, à l'oxyde d'éthylène ou aux rayons gamma, puis on a mesuré leurs caractéristiques.

Les résultats obtenus sont présentés dans le tableau 2.

**TABLEAU 2**

| EXEMPLE | 1 | 2 | 3 | 4 |
|---|---|---|---|---|
| Grammage | | | | |
| - vapeur | 104 | 112 | - | 105 |
| - oxyde d'éthylène | 104 | 112 | 106 | 106 |
| - rayons gamma | 103 | 111 | 104 | 106 |

| Indice de déchirure | | | | |
|---|---|---|---|---|
| - vapeur | 91 | 109 | - | 97 |
| -oxyde d'éthylène | 88 | 106 | 89 | 96 |
| - rayons gamma | 65 | 62 | 62 | 67 |

| Indice d'éclatement sec | | | | |
|---|---|---|---|---|
| - vapeur | 42 | 45 | - | 31 |
| - oxyde d'éthylène | 47 | 50 | 48 | 34 |
| - rayons gamma | 36 | 38 | 41 | 25 |

| Indice d'éclatement humide | | | | |
|---|---|---|---|---|
| - vapeur | 12 | 10 | - | 15,5 |
| - oxyde d'éthylène | 16 | 20 | 23 | 22 |
| - rayons gamma | 11 | 13,5 | 16,5 | 17 |

| REH éclatement | | | | |
|---|---|---|---|---|
| - vapeur | 29 | 38 | - | 34 |
| - oxyde d'éthylène | 34 | 44 | 43 | 45 |
| - rayons gamme | 31 | 40 | 42 | 40 |

| Rigidité TABER | | | | |
|---|---|---|---|---|
| - vapeur | 1,25 | 2,19 | - | 2,09 |
| oxyde d'éthylène | 1,70 | 2,50 | 1,27 | 2,11 |
| - rayons gamme | 1,71 | 2,37 | 1,11 | 2,22 |

| Porosité BENDTSEN | | | | |
|---|---|---|---|---|
| - vapeur | 605 | 350 | - | 340 |
| - oxyde d'éthylène | 310 | 330 | 360 | 330 |
| - rayons gamma | 340 | 340 | 360 | 325 |

### EXEMPLES COMPARARATIFS

On couche le papier avec une composition aqueuse contenant du sorbitol et du cétène dimère. On mesure le COBB. On voit, d'après le tableau 3, que le collage est beaucoup plus facile à obtenir avec les compositions contenant de l'urée et/ou du sel de nitrate selon l'invention.

**TABLEAU 3**

| COMPOSITION | | | | | | | | | | | |
|---|---|---|---|---|---|---|---|---|---|---|---|
| Alcool PV | | | | | | | | | 1% | 1% | 1% |
| Sorbitol | 58% | 58% | 58% | | | | | | | | |
| Urée | | | | 13% | 16% | 14% | 23% | | 16% | 20% | 23% |
| Nitrate | | | | 7% | 8% | 7% | | 8% | | | |
| Céténe dimère | 3% | 10% | 3% | 3% | | 6% | | | | 3% | |
| Paraffine | | | 9% | | 5% | | 5% | | 5% | | 5% |
| Reprise sèche globale | 23% | 29% | 18% | 14% | 15% | 15% | 15% | | 13% | 14% | 15% |
| Cobb 1 minute | 32 | 55 | 22 | 23 | 15 | 23 | 14 | | 14 | 23 | 13 |

## Revendications

1. Feuille souple, résistant à la déchirure et à l'éclatement, très peu absorbante vis-à-vis de l'eau ou autre liquide, à porosité contrôlée, imprimable, comportant un support à base de fibres cellulosiques dont au moins l'une des faces est imprégnée d'une composition comprenant au moins un liant, caractérisée par le fait que la composition contient au moins un agent de maintien de l'humidité et au moins un agent de collage, telle que le collage COBB₆₀ mesuré selon la norme ISO535, est inférieur à 20 g/m², que la rigidité TABER, mesurée selon la norme ISO 2493 est inférieure à 2.5 et que la quantité d'agent de maintien de l'humidité est inférieure à 20 % environ en poids sec de la feuille.

2. Feuille selon la revendication 1, caractérisée par le fait qu'elle contient au moins 1 % d'agent de maintien de l'humidité.

3. Feuille selon l'une des revendications 1 à 2, caractérisée par le fait que l'agent de maintien de l'humidité est l'urée, un sel de nitrate ou leurs mélanges.

4. Feuille selon l'une des revendications 1 à 3, caractérisée par le fait que l'agent de maintien de l'humidité est un mélange urée/nitrate de sodium dans un rapport 2:1.

5. Feuille selon l'une des revendications 1 à 4, caractérisée par le fait que l'agent de collage est choisi dans le groupe formé par les dispersions de cires ou de paraffine, les dimères d'alkylcétène, les anhydrides alkylènes succiniques, les anhydrides stéariques et leurs mélanges.

6. Feuille selon l'une des revendications 1 à 5 caractérisée par le fait que le liant est choisi dans le groupe formé par l'alcool polyvinylique, l'amidon natif ou ses dérivés, les éthers ou esters de cellulose, les alginates, les guaranates ou leurs mélanges.

7. Feuille selon l'une des revendications 1 à 6, caractérisée par le fait qu'elle contient un agent de résistance humide.

8. Emballage de stérilisation caractérisé par le fait qu'il comporte au moins une feuille selon l'une des revendications 1 à 7.

## Patentansprüche

1. Reiß- und berstfeste weiche Folie mit kontrollierter (gesteuerter) Porosität, die bedruckbar ist und sehr wenig Wasser oder sonstige Flüssigkeit absorbiert, die umfaßt einen Träger auf Basis von Cellulosefasern, bei dem mindestens eine der Oberflächen mit einer mindestens ein Bindemittel enthaltenden Zusammensetzung imprägniert ist, dadurch gekennzeichnet,
daß die Zusammensetzung mindestens ein Feuchthaltemittel in einer Menge von weniger als etwa 20 %, bezogen auf das Trockengewicht der Folie, und mindestens ein Klebemittel in einer solchen Menge enthält, daß die Klebekraft COBB₆₀, bestimmt nach der Norm ISO 535, unter 20 g/m² liegt, und daß die TABER-Steifheit, bestimmt nach der Norm ISO 2493,unter 2,5 liegt.

2. Folie nach Anspruch 1, dadurch gekennzeichnet, daß sie mindestens 1 % Feuchthaltemittel enthält.

3. Folie nach einem der Ansprüche 1 und 2, dadurch gekennzeichnet, daß es sich bei dem Feuchthaltemittel um Harnstoff, ein Nitratsalz oder Mischungen davon handelt.

4. Folie nach einem der Ansprüche 1 bis 3, dadurch gekennzeichnet, daß es sich bei dem Feuchthaltemittel um ein Harnstoff/Natriumnitrat-Gemisch im Verhältnis 2:1 handelt.

5. Folie nach einem der Ansprüche 1 bis 4, dadurch gekennzeichnet, daß das Klebemittel ausgewählt wird aus der Gruppe, die besteht aus Wachs- oder Paraffin-Dispersionen, Alkylketendimeren, Alkylenbernsteinsäureanhydriden, Stearinsäureanhydriden und Mischungen davon.

6. Folie nach einem der Ansprüche 1 bis 5, dadurch gekennzeichnet, daß das Bindemittel ausgewählt wird aus der Gruppe, die besteht aus Polyvinylalkohol, nativer Stärke oder ihren Derivaten, Celluloseethern oder -estern, Alginaten, Guaranaten oder Mischungen davon.

7. Folie nach einem der Ansprüche 1 bis 6, dadurch gekennzeichnet, daß sie ein feuchtigkeitsbeständig machendes Mittel enthält.

8. Sterilisationsverpackung, dadurch gekennzeichnet, daß sie mindestens eine Folie nach einem der Ansprüche 1 bis 7 umfaßt.

## Claims

1. A supple, tear-resistant and burst-resistant sheet, with very little water- or other liquid-absorbency and controlled porosity, which is printable and which has a cellulosic fibre-based support, at least one side of which is impregnated with a composition which comprises at least one binder, characterised by the fact that the composition contains at least one moisture-retaining agent and at least one sizing agent, such that the COBB₆₀ sizing value, measured according to the standard ISO 535, is less than 20 g/m², and the TABER stiffness, measured according to the ISO 2493 standard, is less than 2.5, and by the fact that the amount of moisture-retaining agent is less than about 20% by dry weight of the sheet.

2. The sheet according to claim 1, characterised by the fact that it contains at least 1% of moisture-retaining agent.

3. The sheet according to one of claims 1 to 2, characterised by the fact that the moisture-retaining agent is urea, a nitrate salt, or mixtures thereof.

4. The sheet according to one of claims 1 to 3, characterised by the fact that the moisture-retaining agent is a urea/sodium nitrate mixture in a ratio of 2:1.

5. The sheet according to one of claims 1 to 4, characterised by the fact that the sizing agent is selected from the group consisting of wax or paraffin dispersions, alkylketene dimers, succinic alkylene anhydrides, stearic anhydrides, and mixtures thereof.

6. The sheet according to one of claims 1 to 5, characterised by the fact that the binder is selected from the group consisting of poly(vinyl alcohol), native starch or its derivatives, cellulose ethers or esters, alginates, guaranates, or mixtures thereof.

7. The sheet according to one of claims 1 to 6, characterised by the fact that it contains a water-resistant agent.

8. A sterilisation package, characterised by the fact that it comprises at least one sheet according to one of claims 1 to 7.
